# EUROPÄISCHE PATENTSCHRIFT

(11) **EP 1 530 647 B1**
(45) Veröffentlichungstag und Bekanntmachung des Hinweises auf die Patenterteilung: **25.03.2009**
(21) Anmeldenummer: 03793708.3
(22) Anmeldetag: 08.08.2003
(51) Int. Cl.: C14C 3/16, C14C 3/28

(54) **FORMULIERUNG FÜR DEN EINSATZ IN DER CHROMFREI- ODER CHROMGERBUNG**
FORMULATION FOR USE IN CHROME OR CHROME-FREE TANNAGE
FORMULATION DESTINEE A ETRE UTILISEE POUR LE TANNAGE AU CHROME OU SANS CHROME

(30) Priorität: 14.08.2002 DE 10237259
(43) Veröffentlichungstag der Anmeldung: 18.05.2005
(73) Patentinhaber: BASF SE, 67056 Ludwigshafen (DE)
(72) Erfinder: HÜFFER, Stephan, 67063 Ludwigshafen (DE); SCHROEDER, Stefan, 67271 Neuleiningen (DE); WAGNER, Einhard, 67346 Speyer (DE); RÄDLER, Thorsten, 67061 Ludwigshafen (DE); VILL, Karl, 41352 Korschenbroich (DE)
(74) Vertreter: Isenbruck, Günter
(86) Internationale Anmeldenummer: PCT/EP2003/008830
(87) Internationale Veröffentlichungsnummer: WO 2004/022790

(56) Entgegenhaltungen:
- DE-B- 1 263 978
- DE-C- 969 689
- DATABASE WPI Section Ch, Week 200260 Derwent Publications Ltd., London, GB; Class A14, AN 2002-558471 XP002260538 & CN 1 344 751 A (CHANGCHUN APPLIED CHEM INST CHINESE ACAD), 17. April 2002 (2002-04-17)
- LAKSHMIARAYANA Y. ET AL.: "A novel water dispersible bentonite-acrylic graft copolymer as a filler cum retanning agent" JOURNAL OF THE AMERICAN LEATHER CHEMISTS ASSOCIATION, Bd. 97, Nr. 1, 2002, Seiten 14-22, XP009020542 in der Anmeldung erwähnt

## Beschreibung

Die Erfindung betrifft eine Formulierung für den Einsatz in der Chromfrei- oder Chromgerbung, umfassend ein Tonmineral sowie eine Verwendung von Tonmineralen, die Phyllosilikate sind.

In der Gerberei wird leichtverderbliche tierische Hautsubstanz durch vorbereitende Behandlung mit sogenannten Gerbhilfsmitteln, chemische Umsetzung mit Gerbstoffen und zweckentsprechende Zurichtung zu widerstandsfähigem Leder verarbeitet, das weich und geschmeidig bleibt und die gewünschten Gebrauchseigenschaften aufweist (vgl. Römpp Chemie Lexikon, 9. Auflage, 1995, Seite 1538). Hierbei wird der die Kollagenstruktur der ursprünglichen Hautsubstanz stabilisierende hohe Wassergehalt reduziert und eine irreversible Stabilisierung durch Vernetzung mittels Gerbstoffen realisiert. Man unterscheidet anorganische, mineralische und organisch-chemische Gerbstoffe. Anorganische Gerbstoffe sind hauptsächlich Chrom (III)-Salze, Polyphosphate, Aluminium-, Zirkonium- und EisenSalze. Organische Gerbstoffe können synthetisch oder pflanzlichen Ursprungs sein (vgl. Römpp Chemie Lexikon, 9. Auflage, Seite 1541).

Anorganische Polymere waren bislang in der Gerberei in der Regel als Filler (Füllmittel) bekannt. Nach der in H. Herfeld: Bibliothek des Leders, Band 3, Umschau Verlag, Frankfurt, 2. Auflage, 1990, Seite 227 dargestellten Auffassung hätten anorganische Füllmittel keine Gerbwirkung. Dazu gehören Kaolin, feinteiliger Ton ("China Clay"), kolloidale Kieselsäure usw.. Diese Produkte lagern sich in den locker strukturierten Hautpartien und vorzugsweise in der Fleischseite ab. Die Beeinflussung des Narbenbildes ist sehr gering, die Schleitbarkeit wird oft verbessert, der Plüsch ist kürzer.

Nachteilig war hierbei jedoch die sehr lose Bindung bzw. die oberflächliche Einlagerung in die Hautsubstanz. Bei nachfolgenden Prozessschritten der Lederherstellung, beispielsweise dem sogenannten Millen, wurde daher ein erheblicher Anteil der eingelagerten Substanzen wieder freigesetzt und führte zum Zusetzen der Narben bzw. zu einer abrasiven Schädigung des Narbenbildes.

Die DE-C 969689 beschreibt die Verwendung von oberflächenaktiven siliciumhaltigen Füllkörpern, insbesondere von Siliciumdioxid und/oder Silikaten in kolloiddisperser Form, mit einer Teilchengröße von 0,1 bis 1 µ, zur Egalisierung, Verkürzung und Verfeinerung des Schliffs von insbesondere Velourledern. Diese siliciumhaltigen Kolloidstaube sollen an der Kollagenfaser stark absorbiert werden, wodurch die Einlagerung auch bei nachfolgenden Arbeitsgängen weitgehend erhalten bleiben soll. Kolloiddisperses Siliciumdioxid, Silikate oder Mischungen hiervon haben jedoch den Nachteil, als dynamische Systeme, einer steten Veränderung zu unterliegen. Im Rahmen dieser Veränderung kommt es während der Lagerung bzw. während des Gebrauchs der Leder/Ledergüter durch Ostwaldreifung zu einem Größenwachstum der primär eingelagerten Partikel bis hin zu sandartigen Agglomeraten. Dadurch wird beispielsweise bei Schuhoberledern durch die Walkarbeit in den Gehfalten eine abrasive Schädigung des Leders verursacht. Diese sogenannte Silikatgerbung gilt daher als vergleichsweise unbeständig.

Der Fachfachartikel von Y. Lakshminarayana et al. in JALCA, Vol. 97, 2002, Seiten 14 bis 21 beschreibt die Verwendung von Bentoniten zur Herstellung von Pfropfpolymeren mit Methacrylsäure für den Einsatz in der Gerberei, insbesondere in der Nachbehandlung von chromgegerbtem Leder.

Die EP-A-0 007 555 beschreibt die Verwendung von Aluminiumsilikaten mit einer Partikelgrösse von 0.1 µm bis 5mm mit esterhaltigen Carbonsäureverbindungen in der Lederherstellung.

Demgegenüber war es Aufgabe der Erfindung, eine stabile Formulierung umfassend ein Tonmineral für den Einsatz in der Chromfrei- oder Chromgerbung zur Verfügung zu stellen, die verbesserte Eigenschaften des damit erhaltenen Leders sowie eine Verbesserung des Verfahrens gewährleistet.

Entsprechend wurde eine Formulierung für den Einsatz in der Chromfrei- oder Chromgerbung gefunden, umfassend ein Tonmineral, wobei das Tonmineral ein Phyllosilikat ist, das nach 30-minütigem kräftigem Rühren in Wasser bei 50°C einen zahlenmittleren Teilchendurchmesser von weniger als 2 µm oder eine bimodale Größenverteilung mit einer ersten, feinteiligen Fraktion, deren zahlenmittlerer Teilchendurchmesser kleiner als 0,5 µm ist und einer zweiten, gröberen Fraktion, deren zahlenmittlerer Teilchendurchmesser kleiner als 5 µm ist, jeweils nach der Bestimmungsmethode gemäß ISO 13320-1, durch kombinierte Laserlichtbeugung und Lichtstreuung, wobei der Anteil der ersten, feinteiligen Fraktion zwischen 10 und 90 Gew.-% beträgt, aufweist sowie eine oder mehrere Substanzen aus ein oder mehrerer der nachfolgend aufgeführten Gruppen: organische Polymere, Aldehydgerbstoffe, Sulfongerbstoffe, Harzgerbstoffe, Phenolgerbstoffe, Fettungsmittel, Vegetabilgerbstoffe, Farbstoffe und Pigmente.

Es wurde überraschend gefunden, dass die Verwendung von Phyllosilikaten, die nach Delaminierung durch kräftiges Rühren in warmem Wasser einen zahlenmittleren Teilchendurchmesser von weniger als 2 µm oder eine bimodale Größenverteilung mit einer ersten, feinteiligen Fraktion, deren zahlenmittlerer Teilchendurchmesser kleiner als 0,5 µm ist und einer zweiten, gröberen Fraktion, deren zahlenmittlerer Teilchendurchmesser kleiner als 5 µm, wobei der Anteil der ersten, feinteiligen Fraktion zwischen 10 und 90 Gew.-% beträgt, aufweisen, als Gerbstoffe oder zur Herstellung von Gerbstoffen zu einer wesentlichen Verbesserung der Eigenschaften des danach erhaltenen Leders führt. Für die Delaminierung zur Bestimmung des zahlenmittleren Teilchendurchmessers ist eine Behandlung mit einer ausreichenden Menge, in der Regel etwa 950 ml Wasser bezogen auf 50 g des Tonminerals bei 50°C und kräftigem Rühren, von beispielsweise 250 U/min, 30 Minuten lang erforderlich, wobei das Tonmineral im Wasser dispergiert wird. Durch diese Behandlung soll sichergestellt werden, dass das Tonmineral solange delaminiert wird, bis sich die Teilchengröße nicht mehr verändert.

Die Bestimmung der Teilchengrößen und Teilchengrößenverteilung erfolgte gemäß ISO 13320-1 durch kombinierte Laserlichtbeugung und Lichtstreuung mit einem Analysegerät der Firma Malvern, Typ Malvern 2000.

Es wird angenommen, dass für die Wirkung der Tonminerale mit den oben definierten Teilchengrößen die Wechselwirkung derselben mit den Kollagenketten der Haut wesentlich ist. Diese Wechselwirkung ist beispielsweise über Wasserstoffbrücken zwischen Kollagen und den Oberflächen-Hydroxylgruppen der Tonminerale möglich. Es wurde überraschend gefunden, dass Tonminerale mit den definierten Teilchengrößen irreversibel in die Haut eingelagert werden.

Tonminerale sind Verwitterungsprodukte aus primären Alumosilikaten, das heißt aus Verbindungen mit unterschiedlichen Anteilen an Aluminiumoxid und Siliciumdioxid. Silicium ist tetraedrisch von vier Sauerstoffatomen umgeben, während Aluminium in oktaedrischer Koordination vorliegt. Tonminerale gehören weitaus überwiegend zu den Phyllosilikaten auch als Schichtsilikate oder Blattsilikate bezeichnet, in einigen Fällen aber auch zu den Band-Silikaten (vgl. Römpp Chemie Lexikon, 9. Auflage, 1995, Seite 4651 und 4652).

Für die erfindungsgemäßen Formulierungen ist das Tonmineral ein Phyllosilikat. Bevorzugt kann das Phyllosilikat ein Kaolinit, Muscovit, Montmorillonit, Smektit oder Bentonit, insbesondere ein Hectorit, sein.

Besonders gute Ergebnisse werden erzielt, wenn man die Tonminerale vor oder während des Einsatzes derselben als Gerbstoffe mit Substanzen versetzt, die aufgrund ihrer chemischen Struktur in der Lage sind, mit dem Tonmineral starke Wasserstoffbrückenbindungen auszubilden, insbesondere mit Harnstoff oder Harnstoffderivaten, Alkoholen, Polyolen, Propylencarbonat, organischen Amiden, Urethanen, Sacchariden oder Derivaten von Sachariden, insbesondere Nitrozellulose, Sulfitzellulose oder Ethylhexylzellulose. Durch diese Behandlung wird unter anderem die Delaminierung des Tonminerals, insbesondere Schichtsilikats, unterstützt.

Als organische Polymere können in den erfindungsgemäßen Formulierungen beispielswei- ' se Polymethacrylate, Polyacrylate, Maleinsäureanhydrid-Styrol-Copolymere oder Maleinsäureanhydrid-Isobuten-Copolymere eingesetzt werden.

Bevorzugt sind Formulierungen, wobei das Phyllosilikat einen zahlenmittleren Teilchendurchmesser von weniger als 1 µm aufweist.

Besonders geeignet ist eine Formulierung, umfassend ein Tonmineral, wobei das Tonmineral ein Phyllosilikat ist, das nach 30-minütigem kräftigem Rühren in Wasser bei 50°C einen zahlenmittleren Teilchendurchmesser von weniger als 2 µm oder eine bimodale Größenverteilung mit einer ersten, feinteiligen Fraktion, deren zahlenmittlerer Teilchendurchmesser, nach der Bestimmungsmethode gemäß ISO 13320-1, durch kombinierte Laserlichtbeugung und Lichtstreuung kleiner als 0,5 µm ist und einer zweiten, gröberen Fraktion, deren zahlenmittlerer Teilchendurchmesser kleiner als 5 µm ist, wobei der Anteil der ersten, feinteiligen Fraktion zwischen 10 und 90 Gew.-% beträgt, aufweist und der Aldehydgerbstoff Glutaraldehyd oder ein Derivat von Glutaraldehyd, insbesondere ein Acetal, ist.

Gegenstand der Erfindung ist auch eine Verwendung von Phyllosilikaten, die nach 30-minütigem kräftigem Rühren in Wasser bei 50°C einen zahlenmittleren Teilchendurchmesser von weniger als 2 µm oder eine bimodale Größenverteilung mit einer ersten, feinteiligen Fraktion, deren zahlenmittlerer Teilchendurchmesser kleiner als 0,5 µm ist und einer zweiten, gröberen Fraktion, deren zahlenmittlerer Teilchendurchmesser kleiner als 5 µm, wobei der Anteil der ersten, feinteiligen Fraktion zwischen 10 und 90 Gew.-% beträgt, aufweisen, als Gerbstoffe oder zur Herstellung von Gerbstoffen.

Bevorzugt ist eine Verwendung von Phyllosilikaten mit einem zahlenmittleren Teilchendurchmesser von weniger als 1 µm.

Vorteilhaft ist eine Verwendung, wobei man die Phyllosilikate vor oder während des Einsatzes derselben als Gerbstoffe mit Substanzen versetzt, die aufgrund ihrer chemischen Struktur in der Lage sind, mit dem Tonmineral starke Wasserstoffbrückenbindungen auszubilden, insbesondere mit Harnstoff oder Harnstoffderivaten, Alkoholen, Polyolen, Propylencarbonat, organischen Amiden, Urethanen, Sacchariden oder Derivaten von Sachariden, insbesondere Nitrozellulose, Sulfitzellulose oder Ethylhexylzellulose.

Das verwendete Tonmineral ist ein Phyllosilikat, besonders bevorzugt ein Kaolinit, Muscovit, Montmorillonit, Smektit oder Bentonit, insbesondere ein Hektorit.

Die Verwendung kann bevorzugt in der Weise erfolgen, dass man die Phyllosilikate als Gerbstoffe oder zur Herstellung von Gerbstoffen für die Vorgerbung, insbesondere für die Chromfrei-Vorgerbung, einsetzt.

Eine weitere bevorzugte Verwendung ist **dadurch gekennzeichnet, dass** man die Phyllosilikate als Gerbstoffe oder zur Herstellung von Chrom- oder Chromfrei-Gerbstoffen für die Nachgerbung einsetzt.

Mit den erfindungsgemäßen Formulierungen und durch die erfindungsgemäße Verwendung werden die folgenden Vorteile erreicht:

Insbesondere wird eine signifikant verbesserte selektive Füllwirkung erreicht, das heißt lose, lockere Bereiche werden bevorzugt aufgefüllt, wodurch eine Verbesserung der Lederqualität und Flächenausbeute erreicht wird.

Die Narbenfestigkeit wird erheblich verbessert, das heißt die Faltenbildung beziehungsweise Splissigkeit an der Oberfläche wird erheblich gemindert oder vermieden.

Die Lederqualität wird auch durch die verbesserte Prägbarkeit gesteigert.

Darüber hinaus wird die Lederqualität durch Erhöhung der Reißfestigkeit verbessert.

Ein wesentliches Qualitätsmerkmal in der Vorgerbung, insbesondere bei chromfreien Ledern, ist die Falzbarkeit des Halbzeugs. Diese wird durch die Erfindung verbessert, mit der Folge einer verbesserten Oberflächenbeschaffenheit und Dickenegalität der gefalzten Haut sowie einem reduzierten Werkzeug-, insbesondere Messerverschleiß beim Falzvorgang. Erheblich ist auch der Zeitgewinn durch die verbesserte Prozessfähigkeit infolge der reduzierten Verklebung der Falzmesser.

Erfindungsgemäß wird die Fettverteilung von gleichermaßen nativem wie aufgebrachtem Fett verbessert, mit der Folge einer ebenmäßigeren, ruhigeren Oberfläche. Die Verbesserung der Egalität der Fettverteilung ermöglicht darüber hinaus, in der Nachgerbung bis zu 50 % der Fettungsmittel einzusparen und somit besonders umweltverträgliche Gerbverfahren mit entsprechend geringer Abwasserbelastung zur Verfügung zu stellen.

Ein wesentlicher Verfahrensvorteil liegt in der signifikanten Verbesserung der Umweltverträglichkeit dadurch, dass die Flottenauszehrung, insbesondere bezüglich der Fettungsmittel um bis zu 50 % verbessert wird, mit entsprechend geringerer Abwasserbelastung.

Die Erfindung wird im folgenden anhand von Ausführungsbeispielen näher erläutert:

### Beispiele B1.1 bis B1.4 und Vergleichsbeispiele V1.0 bis V1.4 Vorgerbung wet white

Die im Folgenden unter ihrem Markennamen aufgeführten Handelstypen sind Produkte der BASF AG, Ludwigshafen.

Auf eine Stärke 1,6 bis 1,8 mm gespaltene, gepickelte Hautstreifen von je 250 g wurden zusammen mit je 200 g Wasser bei einem pH von 3,0 und 25°C nacheinander mit 3 % wässriger Glutardialdehyllösung (Relugan® GT 24) 60 min lang und anschließend mit 4 % des Sulfongerbstoffes Basyntan® SW behandelt. Nach einer Walkzeit von 90 min wurde mit einer Mischung von 2 Gewichtsteilen Tamol® NA und Natriumformiat auf pH 3,8 bis 4,0 abgestumpft.

In den Vergleichsbeispielen V1 bis V1.4 und den Beispielen 1.1 bis 1.4 wurden den Flotten zusammen mit der Glutardialdehyd-Lösung jeweils 10 g der in der nachfolgenden Tabelle 1 aufgeführten Tonminerale zugesetzt. Die mittleren Teilchengrößen der Tonminerale wurden durch Laserbeugung/Lichtstreuung an frisch bereiteten Suspensionen mit einem Feststoffgehalt von jeweils 5 % nach ISO 13320-1 bestimmt.

Nach der Vorgerbung wurden jeweils 100 g jeder Flotte über ein 25 µm Sieb-Filter grob gefiltert. Der verbliebene Feststoffanteil wurde in einer Zentrifuge sedimentiert und nach Waschen und Trocknen gewogen.

In der nachfolgenden Tabelle 1 sind die Feststoffanteile der Flotte nach dem Gerbvorgang, jeweils bezogen auf die ursprüngliche Gesamtflotte, aufgeführt. Die Falzbarkeit des vorgegerbten Leders wurde nach einer Notenskala von 1 bis 5 beurteilt. Die Schrumpftemperatur wurde nach DIN 53336 bestimmt, die in folgenden Punkten wie nachstehend aufgeführt modifiziert wurde:
- Punkt 4.1:: Die Probestücke hatten die Abmessungen 3 cm · 1 cm, die Dicke wurde nicht bestimmt;
- Punkt 4.2:: es wurde nur eine anstelle von 2 Proben pro Ledermuster geprüft;
- Punkt 6:: entfiel;
- Punkt 7:: die Trocknung im Vakuum-Exsikkator entfiel und
- Punkt 8:: bei Rückgang des Zeigers wurde die Schrumpfungstemperatur abgelesen.

**Tabelle 1**

| | Tonmineral | Mittlere Teilchengröße | Feststoffanteil Flotte | Falzbarkeit | Schrumpf-temperatur |
|---|---|---|---|---|---|
| | | [µm] | [g] | [Note 1- 5] | [°C] |
| V 1.0 | - | - | - | 3 | 79 |
| V 1.1 | Kaolin | 13,2 | 3,8 | 3,5 | 77 |
| V 1.2 | Kaolin | 7,6 | 2,9 | 3 | 78 |
| V 1.3 | Kaolin | 5,1 | 2,7 | 2,5 | 78 |
| V 1.4 | Kaolin | 3,2 | 1,4 | 2,5 | 79 |
| B 1.1 | Kaolin | 1,3 | 0,55 | 1,5 | 81 |
| B 1.2 | Montmorillonit | 0,6 | 0,30 | 1 | 83 |
| B 1.3 | Kaolin/ Montmorillonit | bimodal 0,6 / 3,2 | 0,7 | 1 | 82 |
| B 1.4 | Kaolin/Bentonit | 0,2 / 1,3 | 0,35 | 1 | 82 |

Die Gegenüberstellung der Ergebnisse der Vergleichsversuche V1.0 bis V1.4 und der Beispiele nach der Erfindung B1.1 bis B1.4 zeigt eine deutlich Reduzierung des Feststoffanteils in der Flotte nach dem Gerbvorgang (vierte Spalte in Tabelle 1), das heißt eine deutliche Verbesserung der Flottenauszehrung, sowie eine Verbesserung der Falzbarkeit (5. Spalte) und der Schrumpftemperatur (letzte Spalte).

### Vergleichsbeispiele V2.0 V2.1 und Beispiele B2.1 und B2.2 Nachgerbung wet blue-Oberleder

Ein handelsübliches Zebu-Wetblue-Leder wurde auf eine Stärke von 1,8 bis 2,0 mm gefalzt und geviertelt. Anschließend wurden die Viertel in einem Fass und einer Flottenlänge von 200 %, das heißt einer Flotte von 2 kg wässriger Phase auf 1 kg Leder im Abstand von 10 min mit 2 % Natriumformiat und 0,4 % Natriumbicarbonat sowie 1 % Tamol® NA versetzt. Nach 90 min wurde die Flotte abgelassen und die Zebu-Viertel auf vier separate Walk-Fässer verteilt.

Im Vergleichsbeispiel 2.0 wurde eine 1 %ige wässrige Lösung des Farbstoffs Luganil® Braun wurde bei 25°C in eines der Walk-Fässer zudosiert und anschließend das Zebu-Viertel im Fass 10 min lang gewalkt.

Danach wurden 3 % Polymergerbstoff Relugan® RV, 5 % Sulfongerbstoff Basyntan® DLX und 2 % Harzgerbstoff Relugan® DLF zugegeben und erneut 20 min bei 10 U/min im Fass gewalkt.

Danach wurde die Haut über 40 min mit 3 % handelsüblichem Vegetabilgerbstoff Mimosa und anschließend weitere 40 min mit 2% Vegetabilgerbstoff Mimosa behandelt.

Danach wurde mit Ameisensäure auf pH 3,6 bis 3,8 abgesäuert. Nach 20 min wurde die Flotte abgelassen und mit 200 % Wasser gewaschen. Zuletzt wurden in 100 % Wasser bei 50°C 5 % Lipodermlicker® CMG und 2% Lipodermlicker® PN dosiert. Nach einer Walkzeit von 45 min wurde mit 1 %iger Ameisensäure abgesäuert.

Das gewaschene Leder wurde getrocknet und gestollt und die Qualität bezüglich Fülle, Narbenfestigkeit, Weichheit und Egalität der Färbung/Fettung nach einem Notensystem von 1 (sehr gut) bis 5 (unbefriedigend) beurteilt. Darüber hinaus wurden die Zugfestigkeit in Newton nach DIN 53328 und die Stichausreißkraft in Newton gemäß DIN 53331 bestimmt. Der Vergleich der Werte für den chemischen Sauerstoffbedarf (CSB-Werte) bestätigt die verbesserte Flottenauszehrung mit den erfindungsgemäßen Tonmineralen.

Im Vergleichsbeispiel 2.1 wurde gegenüber dem Vergleichsbeispiel 2.0 zusammen mit dem Sulfongerbstoff Basyntan® DLX ein Tonmineral entsprechend Vergleichsbeispiel 1.1, das heißt Kaolin mit einer weiteren Teilchengröße von 13,2 µm, in einer Konzentration von 4 %, zudosiert.

Demgegenüber wurden in den Beispielen B2.1 und B2.2 jeweils 4 % der Tonminerale entsprechend den Beispielen B1.1 und B1.4 zudosiert.

Die nachstehende Tabelle 2 zeigt eine wesentliche Qualitätsverbesserung bezüglich Fülle, Narbenfestigkeit, Weichheit, Egalität der Färbung/Fettung sowie bezüglich Zugfestigkeit und Stichausreißkraft der in den Beispielen B2.1 und B2.2 nach der Erfindung gegenüber den Vergleichsbeispielen V2.0 und V2.1 erhaltenen Leder.

**Tabelle 2**

| | **Tonmineral** | **Fülle** | **Narben festigkeit** | **Weichheit** | **Zug-Festigkeit [N]** | **Stichaus reißkraft [N]** | **Egalität/ Färbung/ Fettung** | **CSB [mg O₂/I Flotte]** |
|---|---|---|---|---|---|---|---|---|
| V 2.0 | - | 3 | 3,5 | 3 | 428 | 302 | 3 | 16200 |
| V 2.1 | V 1.1 | 3 | 3 | 3,5 | 410 | 292 | 2,5 | 14800 |
| B 2.1 | B 1.1 | 2 | 2,5 | 2 | 452 | 319 | 1 | 10700 |
| B 2.2 | B 1.4 | 1,5 | 2 | 2,5 | 449 | 328 | 1,5 | 6900 |

### Vergleichsbeispiele V3.0 bis V3.2 und Beispiele 3.1 bis 3.3 Nachgerbung wet white-Möbelleder

Die Haut eines Süddeutschen Rindes wurde in ein wet white-Halbzeug überführt, auf eine Stärke von 1,2 mm gefalzt und in Streifen zu je etwa 250 g geschnitten.

Im Vergleichsbeispiel V3.0 wurde die Haut mit 150 % Wasser über 40 min bei 35°C mit 3 % Relugan® GT 50, das heißt eine Formulierung, die im Wesentlichen eine wässrige Glutardialdehyd-Lösung umfasst, und 0,5 % Ameisensäure behandelt. Anschließend wurde über 60 min mit 4 % einer Mischung bestehend aus gleichen Teilen Tamol® NA und Natriumformiat behandelt und danach mit 4 % Relugan® SE und 5 % Basyntan® SW, das heißt einem Sulfongerbstoff, über 20 min gewalkt. Danach wurden 6 % des handelsüblichen Vegetabilgerbstoffes Tara und 2 % Harzgerbstoff Relugan® S sowie 2 % Farbstoff Luganil® Braun NGB zudosiert und die Mischung erneut gewalkt. Nach 2 h wurde mit Ameisensäure der pH auf 3,6 gestellt. Als Fettungskomponenten wurden 6 % Lipodermliquor® CMG und 1 % Lipamin® OK zugesetzt. Nach einer Walkzeit von weiteren 60 min wurde erneut mit Ameisensäure auf pH 3,2 abgesäuert und vor dem Ablassen der Flotte Proben zur Bestimmung des Feststoffgehalts derselben, das heißt der Flottenauszehrung, gezogen. Die Leder wurden zweimal mit je 100 % Wasser gewaschen, über Nacht feucht gelagert und nach dem Abwalken auf Spannrahmen bei 50°C getrocknet.

Die Flottenauszehrung sowie die Qualität der Leder bezüglich Fülle, Narbenfestigkeit, Weichheit, Egalität und Prägung wurden nach einem Notensystem von 1 (sehr gut) bis 5 (unbefriedigend) bewertet. Die Bewertung der Flottenauszehrung erfolgte visuell nach den Kriterien Restfarbstoff (Extinktion) und Trübung (Fettungsmittel). Zur Beurteilung der Prägung wurden die Lederstücke nach dem folgenden Prozedere behandelt: Zugerichtet und mit einer Plattenpresse bei einem Druck von 120 bar und einer Temperatur von 80 bis 100°C 5 sec lang gepresst. Die Güte der Prägung wurde nach den Kriterien Prägetiefe, Egalität und Reminiszenz nach Zugbelastung bemessen.

Im Vergleichsbeispiel V3.0 wurde kein Tonmineral zugesetzt, im Vergleichsbeispiel V3.1 das Tonmineral entsprechend V1.1, das heißt Kaolin mit einer mittleren Teilchengröße von 13,2 µm und im Vergleichsbeispiel V3.2 das Tonmineral entsprechend Vergleichsbeispiel V1.3, das heißt Kaolin mit einer mittleren Teilchengröße von 5,1 µm.

In Beispiel B3.1 wurde das Tonmineral entsprechend Beispiel B1.1 zugesetzt, das heißt ein Kaolin mit der mittleren Teilchengröße von 1,3 µm, in Beispiel 3.2 ein Tonmineral entsprechend Beispiel B1.2, das heißt Montmorillonit mit der mittleren Teilchengröße von 0,6 µm und in Beispiel B3.3 das Tonmineral entsprechend Beispiel B1.3 das heißt eine Mischung aus Kaolin und Montmorillonit mit einer bimodalen mittleren Teilchengrößenverteilung, wobei eine Fraktion eine mittlere Teilchengröße von 0,6 µm und eine zweite Fraktion eine mittlere Teilchengröße von 3,2 µm aufwies.

**Tabelle 3**

| | Ton-mineral | Flotten-Aus zehrung | Fülle | Narbenfestigkeit | Weichheit | Zug-Festigkeit [N] | Stichausreiß kraft [N] | Egalität | Prägung |
|---|---|---|---|---|---|---|---|---|---|
| V 3.0 | - | 3,0 | 3 | 3,5 | 3 | 268 | 192 | 3 | 3 |
| V 3.1 | V 1.1 | 4 | 3 | 3 | 3,5 | 248 | 188 | 2,5 | 3,5 |
| V 3.2 | V 1.3 | 3,5 | 2,5 | 2,5 | 3 | 259 | 194 | 2 | 3 |
| B 3.1 | B 1.1 | 2,5 | 2 | 2,5 | 2 | 277 | 201 | 1 | 2,5 |
| B 3.2 | B 1.2 | 2 | 2 | 1,5 | 2 | 284 | 223 | 1 | 1,5 |
| B 3.3 | B 1.3 | 1,5 | 1,5 | 2 | 2,5 | 289 | 218 | 1,5 | 1,5 |

Die Gegenüberstellung der Ergebnisse der Vergleichsbeispiele V3.0 bis V3.2 und der Beispiele nach der Erfindung B3.1 bis B3.3 in der Tabelle 3 zeigt eine Verbesserung in sämtlichen Qualitätsmerkmalen, das heißt Fülle, Narbenfestigkeit, Weichheit, Zugfestigkeit, Stichausreißkraft, Egalität, Prägung sowie in der Flottenauszehrung.

## Patentansprüche

1. Formulierung für den Einsatz in der Chromfrei- oder Chromgerbung, umfassend ein Tonmineral, wobei das Tonmineral ein Phyllosilikat ist, das nach 30-minütigem kräftigem Rühren in Wasser bei 50°C einen zahlenmittleren Teilchendurchmesser von weniger als 2 µm oder eine bimodale Größenverteilung mit einer ersten, feinteiligen Fraktion, deren zahlenmittlerer Teilchendurchmesser kleiner als 0,5 µm ist und einer zweiten, gröberen Fraktion, deren zahlenmittlerer Teilchendurchmesser kleiner als 5 µm ist, jeweils nach der Bestimmungsmethode gemäß ISO 13320-1, durch kombinierte Laserlichtbeugung und Lichtstreuung, wobei der Anteil der ersten, feinteiligen Fraktion zwischen 10 und 90 Gew.-% beträgt, aufweist sowie eine oder mehrere Substanzen aus einer oder mehreren der nachfolgend aufgeführten Gruppen: organische Polymere, Aldehydgerbstoffe, Sulfongerbstoffe, Harzgerbstoffe, Phenolgerbstoffe, Fettungsmittel, Vegetabilgerbstoffe, Farbstoffe und Pigmente.

2. Formulierung nach Anspruch 1, **dadurch gekennzeichnet, dass** der Aldehydgerbstoff Glutaraldehyd oder ein Derivat von Glutaraldehyd, insbesondere ein Acetal ist.

3. Formulierung nach einem der Ansprüche 1 bis 2, **dadurch gekennzeichnet, dass** das Tonmineral einen zahlenmittleren Teilchendurchmesser von weniger als 1µm aufweist.

4. Formulierung nach einem der Ansprüche 1 bis 3, **dadurch gekennzeichnet, dass** man das Tonmineral vor oder während des Einsatzes desselben als Gerbstoffe mit Substanzen versetzt, die aufgrund ihrer chemischen Struktur in der Lage sind, mit dem Tonmineral starke Wasserstoffbrückenbindungen auszubilden, insbesondere mit Harnstoff oder Harnstoffderivaten, Alkohohlen, Polyolen, Propylencarbonat, organischen Amiden, Urethanen, Sacchariden oder Derivaten von Sacchariden, insbesondere Nitrozellulose, Sulfitzellulose oder Ethylhexylzellulose.

5. Formulierung nach einem der Ansprüche 1 bis 4, **dadurch gekennzeichnet, dass** das Phyllosilikat ein Kaolinit, Muscovit, Montmorillonit, Smektit oder Bentonit, insbesondere ein Hectorit, ist.

6. Verwendung von Tonmineralen, die Phyllosilikate sind und die nach 30-minütigem kräftigem Rühren in Wasser bei 50°C einen zahlenmittleren Teilchendurchmesser von weniger als 2 µm oder eine bimodale Größenverteilung mit einer ersten, feinteiligen Fraktion, deren zahlenmittlerer Teilchendurchmesser kleiner als 0,5 µm ist und einer zweiten, gröberen Fraktion, deren zahlenmittlerer Teilchendurchmesser kleiner als 5 µm, wobei der Anteil der ersten, feinteiligen Fraktion zwischen 10 und 90 Gew.-% beträgt, aufweisen, als Gerbstoffe oder zur Herstellung von Gerbstoffen.

7. Verwendung nach Anspruch 6, **dadurch gekennzeichnet, dass** die Tonminerale einen zahlenmittleren Teilchendurchmesser von weniger als 1 µm aufweisen.

8. Verwendung nach Anspruch 6 oder 7, **dadurch gekennzeichnet, dass** man die Tonminerale vor oder während des Einsatzes derselben als Gerbstoffe mit Substanzen versetzt, die aufgrund ihrer chemischen Struktur in der Lage sind, mit dem Tonmineral starke Wasserstoffbrückenbindungen auszubilden, insbesondere mit Harnstoff oder Harnstoffderivaten, Alkoholen, Polyolen, Propylencarbonat, organischen Amiden, Urethanen, Sacchariden oder Derivaten von Sachariden, insbesondere Nitrozellulose, Sulfitzellulose oder Ethylhexylzellulose.

9. Verwendung nach einem der Ansprüche 6 bis 8, **dadurch gekennzeichnet, dass** das Phyllosilikat ein Kaolinit, Smektit, Muscovit, Montmorillonit oder Bentonit, insbesondere ein Hectorit, ist.

10. Verwendung von Tonmineralen nach einem der Ansprüche 6 bis 9, **dadurch gekennzeichnet, dass** man die Tonminerale als Gerbstoffe oder zur Herstellung von Gerbstoffen für die Vorgerbung, insbesondere für die Chromfrei-Vorgerbung, einsetzt.

11. Verwendung von Tonmineralen nach einem der Ansprüche 6 bis 9, **dadurch gekennzeichnet, dass** man die Tonminerale als Gerbstoffe oder zur Herstellung von Chrom- oder Chromfrei-Gerbstoffen für die Nachgerbung einsetzt.

## Claims

1. A formulation for use in chrome-free or chrome tanning, comprising a clay mineral, the clay mineral being a phyllosilicate, which, after vigorous stirring for 30 minutes in water at 50°C, has a number average particle diameter of less than 2 µm or a bimodal size distribution with a first, finely divided fraction whose number average particle diameter is less than 0.5 µm and a second, coarser fraction whose number average particle diameter is less than 5 µm, determined in each case by the method according to ISO 13320-1, by combined laser light diffraction and light scattering, the amount of the first, finely divided fraction being from 10 to 90% by weight, and one or more substances from one or more of the following groups: organic polymers, aldehyde tanning agents, sulfone tanning agents, resin tanning agents, phenol tanning agents, fatliquoring agents, vegetable tanning agents, dyes and pigments.

2. The formulation according to claim 1, wherein the aldehyde tanning agent is glutaraldehyde or a derivative of glutaraldehyde, in particular an acetal.

3. The formulation according to either of claims 1 and 2, wherein the clay mineral has a number average particle diameter of less than 1 µm.

4. The formulation according to any of claims 1 to 3, wherein substances which, owing to their chemical structure, are capable of forming strong hydrogen bridge bonds with the clay mineral, in particular urea or urea derivatives, alcohols, polyols, propylene carbonate, organic amides, urethanes, saccharides or derivatives of saccharides, in particular nitrocellulose, sulfite cellulose or ethylhexylcellulose, are added to the clay mineral before or during the use thereof as a tanning agent.

5. The formulation according to any of claims 1 to 4, wherein the phyllosilicate is a kaolinite, muscovite, montmorillonite, smectite or bentonite, in particular a hectorite.

6. The use of clay minerals which are phyllosilicates and which, after vigorous stirring for 30 minutes in water at 50°C, have a number average particle diameter of less than 2 µm or a bimodal size distribution with a first, finely divided fraction whose number average particle diameter is less than 0.5 µm and a second, coarser fraction whose number average particle diameter is less than 5 µm, the amount of the first, finely divided fraction being from 10 to 90% by weight, as tanning agents or for the preparation of tanning agents.

7. The use according to claim 6, wherein the clay minerals have a number average particle diameter of less than 1 µm.

8. The use according to claim 6 or 7, wherein substances which, owing to their chemical structure, are capable of forming strong hydrogen bridge bonds with the clay mineral, in particular urea or urea derivates, alcohols, polyols, propylene carbonate, organic amides, urethanes, saccharides or derivatives of saccharides, in particular nitrocellulose, sulfite cellulose or ethylhexylcellulose, are added to the clay minerals before or during the use thereof as tanning agents.

9. The use according to any of claims 6 to 8, wherein the phyllosilicate is a kaolinite, smectite, muscovite, montmorillonite or bentonite, in particular a hectorite.

10. The use of clay minerals according to any of claims 6 to 9, wherein the clay minerals are employed as tanning agents or for the preparation of tanning agents for preliminary tanning, in particular for chrome-free preliminary tanning.

11. The use of clay minerals according to any of claims 6 to 9, wherein the clay minerals are employed as tanning agents or for the preparation of chrome or chrome-free tanning agents for retanning.

## Revendications

1. Formulation destinée à une utilisation dans le tannage sans chrome ou au chrome, comprenant un minéral argileux, le minéral argileux étant un phyllosilicate qui présente après une agitation vigoureuse dans l'eau pendant 30 minutes à 50°C un diamètre numérique moyen des particules inférieur à 2 µm ou une répartition bimodale des grosseurs des particules avec une première fraction finement répartie, dont le diamètre numérique moyen des particules est inférieur à 0,5 µm et une deuxième fraction plus grosse, dont le diamètre numérique moyen des particules est inférieur à 5 µm, à chaque fois selon le procédé de détermination selon ISO 13320-1, par une diffraction de lumière laser et une diffusion de lumière combinées, la proportion de la première fraction finement divisée étant comprise entre 10 et 90% en poids, ainsi qu'une ou plusieurs substances d'un ou plusieurs des groupes indiqués dans la suite : polymères organiques, substances de tannage de type aldéhyde, substances de tannage de type sulfone, substances de tannage de type résine, substances de tannage de type phénol, agents gras, substances de tannage de type végétal, colorants et pigments.

2. Formulation selon la revendication 1, **caractérisée en ce que** la substance de tannage de type aldéhyde est le glutaraldéhyde ou un dérivé du glutaraldéhyde, en particulier un acétate.

3. Formulation selon l'une quelconque des revendications 1 à 2, **caractérisée en ce que** le minéral argileux présente un diamètre numérique moyen des particules inférieur à 1 µm.

4. Formulation selon l'une quelconque des revendications 1 à 3, **caractérisée en ce qu'**on mélange le minéral argileux avant ou pendant l'utilisation de celui-ci comme substance de tannage avec des substances qui sont en mesure, en raison de leur structure chimique, de former avec le minéral argileux des liaisons de type pont d'hydrogène fortes, en particulier avec l'urée ou des dérivés d'urée, des alcools, des polyols, le propylènecarbonate, des amides organiques, des uréthanes, des saccharides ou des dérivés des saccharides, en particulier la nitrocellulose, la sulfitecellulose ou l'éthylhexylcellulose.

5. Formulation selon l'une quelconque des revendications 1 à 4, **caractérisée en ce que** le phyllosilicate est une kaolinite, une muscovite, une montmorillonite, une smectite ou une bentonite, en particulier une hectorite.

6. Utilisation de minéraux argileux qui sont des phyllosilicates et qui présentent, après une agitation vigoureuse dans l'eau pendant 30 minutes à 50°C un diamètre numérique moyen des particules inférieur à 2 µm ou une répartition bimodale des grosseurs des particules avec une première fraction finement répartie, dont le diamètre numérique moyen des particules est inférieur à 0,5 µm et une deuxième fraction plus grosse, dont le diamètre numérique moyen des particules est inférieur à 5 µm, la proportion de la première fraction finement divisée étant comprise entre 10 et 90% en poids, comme substances de tannage ou pour la préparation de substances de tannage.

7. Utilisation selon la revendication 6, **caractérisée en ce que** les minéraux argileux présentent un diamètre numérique moyen des particules inférieur à 1 µm.

8. Utilisation selon la revendication 6 ou 7, **caractérisée en ce qu'**on mélange les minéraux argileux avant ou pendant l'utilisation de ceux-ci comme substances de tannage avec des substances qui sont en mesure, en raison de leur structure chimique, de former avec le minéral argileux des liaisons de type pont d'hydrogène fortes, en particulier avec l'urée ou des dérivés d'urée, des alcools, des polyols, le propylènecarbonate, des amides organiques, des uréthanes, des saccharides ou des dérivés des saccharides, en particulier la nitrocellulose, la sulfitecellulose ou l'éthylhexylcellulose.

9. Utilisation selon l'une quelconque des revendications 6 à 8, **caractérisée en ce que** le phyllosilicate est une kaolinite, une smectite, une muscovite, une montmorillonite ou une bentonite, en particulier une hectorite.

10. Utilisation de minéraux argileux selon l'une quelconque des revendications 6 à 9, **caractérisée en ce qu'**on utilise les minéraux argileux comme substances de tannage ou pour la préparation de substances de tannage pour le prétannage, en particulier pour le prétannage sans chrome.

11. Utilisation de minéraux argileux selon l'une quelconque des revendications 6 à 9, **caractérisée en ce qu'**on utilise les minéraux argileux comme substances de tannage ou pour la préparation de substances de tannage au chrome ou sans chrome pour le post-tannage.
